# FASCICULE DE BREVET EUROPEEN

(11) **EP 1 060 476 B1**
(45) Date de publication et mention de la délivrance du brevet: **15.11.2006**
(21) Numéro de dépôt: 99903548.8
(22) Date de dépôt: 16.02.1999
(51) Int. Cl.: G21F 9/00

(54) **PROCEDE ET INSTALLATION DE DECONTAMINATION DE SURFACES METALLIQUES**
VERFAHREN UND ANLAGE ZUR DEKONTAMINATION METALLISCHER OBERFLÄCHEN
METHOD AND INSTALLATION FOR DECONTAMINATING METALLIC SURFACES

(30) Priorité: 20.02.1998 BE 9800132
(43) Date de publication de la demande: 20.12.2000
(73) Titulaire: Centre d'Etude de l'Energie Nucléaire, établissement d'utilité publique, 1160 Brussel (Oudergem) (BE)
(72) Inventeur: KLEIN, Michel, B-4190 Xhoris (BE); PONNET, Mathieu, Marie, Fernand, B-2400 Mol (BE); RAHIER, André, Henri, Alain, Joseph, B-4690 Wonck (BE)
(74) Mandataire: Bird, Ariane
(86) Numéro de dépôt international: PCT/BE1999/000019
(87) Numéro de publication internationale: WO 1999/043006

(56) Documents cités:
- EP-A- 0 134 664
- EP-A- 0 164 937
- EP-A- 0 180 826
- EP-A- 0 555 127
- EP-A- 0 628 969
- WO-A-85/04279
- WO-A-90/01774
- FR-A- 2 347 752
- FR-A- 2 565 021
- FR-A- 2 590 716
- FR-A- 2 666 167
- FR-A- 2 701 155
- KLEIN, M. ET AL: "Thorough decontamination of metallic pieces with the cerium process." PROCEEDINGS OF THE INTERNATIONAL TOPICAL MEETING ON NUCLEAR AND HAZARDOUS WASTE MANAGEMENT (SPECTRM '96): VOLUME 3. ANON. LA GRANGE PARK, IL: AMERICAN NUCLEAR SOCIETY, INC. 1996. P. 1728-1734 OF 843 P. AMERICAN NUCLEAR SOCIETY, INC., 555 N. KENSINGTO, XP002080199 United States
- DUBOURG, M. (SOCIETE FRANCO-AMERICAINE DE CONSTRUCTIONS ATOMIQUES (FRAMATOME), 92 - PARIS-LA-DEFENSE (FRANCE)): "Hard chemical decontamination of steam generator tube bundles." NUCLEAR ENGINEERING AND DESIGN (NOV 1995) V. 159(2-3) P. 123-129. EXTENDED AND UPDATED SELECTED PAPERS FROM JAHRESTAGUNG KERNTECHNIK '93, COLOGNE, GERMANY, 25-27 MAY, 1993. CODEN: ISSN: 0029-5493, XP002080200 Netherlands

## Description

La présente invention a pour objet un procédé de décontamination de surfaces métalliques, selon lequel ces dernières sont traitées à l'aide d'une solution acide de cérium à la valence 4⁺, l'ion cérique étant régénéré avec de l'ozone de façon continue dans un contacteur gaz-liquide à sensiblement la même température que celle de la solution susdite.

Les surfaces métalliques à décontaminer peuvent être couvertes ou non d'une couche d'oxydes. La décontamination a lieu par réaction de l'acide de cérium avec le métal et/ou la couche d'oxydes recouvrant la surface de ce métal.

Les surfaces métalliques en question peuvent être contaminées aussi bien avec des radioisotopes naturels et artificiels que par des éléments non radioactifs.

Dans le premier cas, les surfaces font partie de pièces métalliques qui peuvent provenir de réacteurs nucléaires de différents types, tels que les réacteurs à eau pressurisée, les réacteurs à eau bouillante, les réacteurs refroidis au gaz ou autres.

La contamination radioactive est soit liée à l'activation d'impuretés par le coeur du réacteur et le dépot et la fixation de cette contamination sur les parois métalliques, soit provoquée par des fuites radioactives au niveau des éléments combustibles et le dépot de produits de fission et de combustibles sur les parois métalliques.

Les pièces contaminées par des produits radioactifs peuvent également provenir d'installations de fabrication de combustibles nucléaires, les installations de retraitement de combustibles irradiés, les installations de conditionnement de déchets nucléaires, les laboratoires de basse, moyenne et haute activité manipulant des éléments radioactifs, les installations de stockage de déchets radioactifs, et toute installation dans laquelle des produits radioactifs sont manipulés.

Dans le deuxième cas, les pièces métalliques contaminées par des éléments non radioactifs peuvent être contaminées soit par le dépot, soit par la fixation d'un contaminant sur le métal ou dans la couche d'oxydes présente à la surface du métal. Les métaux peuvent avoir subi une oxydation à température supérieure à la température ambiante, la couche de produits de corrosion formée ayant la particularité de fixer fortement les produits contaminants.

Un procédé de décontamination connu, utilisé pour la décontamination de surfaces métalliques de pièces ou d'équipements provenant de réacteurs nucléaires à eau pressurisée, et en particulier la décontamination d'oxyde de chrome d'un alliage chrome-nickel-fer, est décrit dans WO-A-85/04279.

Ce procédé connu comprend le traitement des surfaces contaminées par un agent d'oxydation aqueux ayant un pH inférieur à 7 et contenant du nitrate de cérium, de l'acide chromique et de l'ozone, à une température inférieure à 60°C et de préférence inférieure à 25°C.

Un procédé semblable est décrit dans WO-A-90/01774. L'oxydation est réalisée à basse température en présence d'ions de Ce⁴⁺, d'ozone et d'acide chromique mais également de.l'acide perhalogénïque et à un pH inférieur à 3.

Dans ces procédés connus l'agent d'oxydation est une solution acide de Ce⁴⁺ saturée en ozone. Cette solution est envoyée à co-courant dans le système à décontaminer jusqu'à épuisement total en Ce⁴⁺/0₃ avant de revenir vers le réacteur d'ozonation et de retrouver son potentiel oxydant".

Ce procédé connu est relativement lent, également à cause de la température assez basse. Une température au-dessus de 60°C est fortement déconseillée puisqu'une plus haute température causerait une décomposition si forte par exemple de l'ozone que l'effet favorable de l'augmentation de la vitesse de réaction due à la hausse de température serait annulé. De plus, à température élevée la solubilité de l'ozone dans ce milieu réactionnel est très faible.

EP-A-0.180.826 décrit un procédé tel que défini dans le premier paragraphe. Le traitement de la surface a également lieu à basse température, c'est-à-dire une température inférieure à 50°C. L'ion cérique est régénéré avec de l'ozone dans une colonne à injection dans laquelle de l'ozone est injecté à l'extrémité inférieure tandis que la solution avec l'ion cérique circule de haut en bas.

Selon EP-A-0.134.664, des surfaces métalliques d'un réacteur nucléaire sont décontaminées d'abord par une composition de décontamination qui est ajoutée au réfrigérant et ensuite enlevée, et puis, après refroidissement du réfrigérant jusqu'à 40 à 100°C, par une composition comprenant de l'ozone dissous par aspersion dans de l'eau et un composé soluble de Ce⁴. Le réfrigérant contenant cette composition est circulé dans le systéme de refroidissement du réacteur et ensuite chauffé à au moins 100°C. Finalement ce réfrigérant est passé à travers un échangeur comprenant une résine anionique, sa température est ajustée à 60 à 200°C et il est ré-utilisé.

KLEIN N. et al. "THOROUGH DECONTAMINATION OF METALLIC PIECES WITH THE CERIUM PROCESS", PROCEEDINGS OF THE INTERNATIONAL TOPICAL MEETING ON NUCLEAR AND HAZARDOUS WASTE MANAGEMENT (SPECTRM '96): VOLUME 3. ANON. LA GRANGE PARK, IL:AMERICAN NUCLEAR SOCIETY, 1996. P. 1728-1734, décrit l'utilisation du Ce⁴⁺ oxidatif à une température de 80°C pour décontaminer des surfaces métalliques et la régénération du ion cérique avec de l'ozone dans contacteur gaz-liquide à contre-courant formé par une colonne de lavage.

L'invention a pour but de remédier aux inconvénients susdits et de fournir un procédé de décontamination de surfaces métalliques rapide et efficace.

Ce but est atteint par le fait que la surface métallique est traitée, c'est-à-dire oxydée, à une température située entre 60°C et 90°C par une solution acide de cérium contenant du cérium à la valence 4⁺, le cérium étant régénéré par injection d'ozone dans la solution de décontamination dans un contacteur gaz-liquide de type mélangeur statique dans lequel l'ozone et la solution acide à base de cérium sont transportés en co-courant.

Il a été constaté que par la régénération in-situ qui assure le maintien d'une concentration élevée en Ce⁴⁺ et la température relativement haute aussi bien de l'oxydation que de la régénération, une vitesse élevée de décontamination était obtenue.

US-A-4.162.229 divulgue le traitement de surfaces contaminées par une solution aqueuse à base d'un sel de cérium (4⁺) à une température entre 20°C et 90°C suivi de l'enlèvement de la solution et d'un lavage, tandis que US-A-4.657.596 divulgue le traitement de telles surfaces par une solution aqueuse contenant de l'acide cérique à des températures entre 70°C et 200°C. Aucun de ces documents ne décrit une régénération du cérium, ce qui fait supposer qu'une telle régénération éventuelle a lieu dans une étape séparée et à une autre température.

L'invention concerne également un dispositif particulièrement destiné, à réaliser le procédé selon l'invention susdite.

L'invention concerne plus particulièrement une installation de décontamination de surfaces métalliques, comprenant un réservoir de décontamination, et un contacteur gaz-liquide relié à un système de production d'ozone, le réservoir et le contacteur étant montés dans une boucle de circulation de la solution de décontamination.

Une telle installation est connue de EP-A-0.180.826. Dans cette installation, le contacteur gaz-liquide est un conctacteur avec un injecteur ou avec une colonne d'injection.

Selon l'invention, le contacteur gaz-liquide de régénération est un contacteur gaz-liquide du type mélangeur statique.

Pour plus de clarté, un exemple de réalisation d'un procédé et d'un dispositif de décontamination de surfaces métalliques selon l'invention sera décrit ci-après à titre illustratif et non restrictif, référence étant faite aux dessins annexés qui représentent schématiquement une installation selon l'invention.

L'installation représentée à la figure comprend essentiellement un réservoir de décontamination 1 rempli de solution de décontamination, un contacteur gaz-liquide de régénération 2 relié à un système 3 de production d'ozone, et un réservoir tampon 4, le réservoir de décontamination 1, le contacteur 2 et le réservoir tampon 4 étant montés dans une même boucle 5 de circulation de la solution de décontamination.

Le réservoir de décontamination 1 est fait en zirconium et a par exemple un contenu d'environ 2 m³. Il est fermé par un couvercle 6 sur lequel sont fixées des sondes à ultra-sons 7.

Ce réservoir de décontamination 1 est pourvu à sa partie supérieure d'un trop-plein 8 connecté à un conduit d'évacuation 9 débouchant dans le réservoir tampon 4 situé en-dessous du réservoir de décontamination 1 et chauffé par un système de chauffage 10.

Dans une variante, ce système de chauffage 10 n'est pas monté dans le réservoir tampon 4 mais dans le réservoir de décontamination 1.

Au-dessus du trop-plein 8, le réservoir 1 possède une conduit d'échappement 11 des gaz débouchant dans un dispositif de traitement des gaz 12 comprenant en série un condenseur 13, un dévisiculeur 14 et une unité de destruction de l'ozone résiduel 15. Les condensats du condenseur 13 sont recueillis dans un réservoir 16 et retournés par le conduit 17 au conduit d'évacuation 9 susdit.

A l'intérieur du réservoir de décontamination 1 se trouve un panier 18 pour les pièces à décontaminer. Tout comme le reste de l'installation, il doit être fait en un matériau ayant une résistance à la corrosion élevée, bien qu'elle puisse être plus faible que la résistance du matériau du réservoir 1. Ce panier 18 et les autres composants comme le réservoir tampon 4, la boucle 5 et le contacteur 2 peuvent être faits en titane à condition que le milieu demeure oxydant ou en matériau revêtu comme des matériaux émaillés ou des matériaux recouverts d'un revêtement à base de polymère fluoré.

La boucle 5 de circulation comprend, à part le conduit d'évacuation 9, également un conduit d'aspiration 19 raccordé d'une part au fond du réservoir tampon 4 et d'autre part à une pompe 20 et un conduit de refoulement 21 entre la pompe 20 et le fond du réservoir de décontamination 1, le contacteur gaz-liquide 2 étant monté dans ce conduit 21.

Un conduit 22 comprenant une vanne 23 relie ce conduit de refoulement 21, juste en-dessous du réservoir de décontamination 1 avec le réservoir tampon 4.

Le système de production d'ozone 3 est raccordé au conduit de refoulement 21, entre la pompe 20 et le contacteur 2, par un conduit 24.

Ce système de production d'ozone 3 comprend un ozoneur 25 raccordé à un réservoir 26 d'oxygène par une ligne 27.

Le contacteur gaz-liquide 2 est un contacteur co-courant formé par une colonne remplie d'éléments de garnissage assurant une surface d'échange élevée, plus particulièrement un mélangeur statique.

Le réservoir tampon 4 est également monté dans une boucle de filtration 28 et comprend un conduit d'aspiration 29 raccordé au fond du réservoir tampon 4 et à une pompe 30, et un conduit de refoulement 31 entre la pompe 30 et la partie supérieure du réservoir tampon 4, une vanne 32, un filtre 33, une deuxième vanne 34 et une troisième vanne 35 étant successivement montées dans ce conduit de refoulement 31.

Le filtre 33 est court-circuité par un conduit 36 avec une vanne 37.

Entre les vannes 34 et 35, un conduit 38 est raccordé au conduit 31. Ce conduit 38 comprend une vanne 39 et est raccordé à un réservoir de stockage des effluents 40.

Le conduit d'échappement 11 est connecté par un conduit 41 au réservoir tampon 4.

Pour décontaminer des pièces contaminées par exemple par des éléments radioactifs et provenant d'un réacteur nucleaire, on met ces pièces dans le panier 18 qu'on immerge dans la solution de décontamination dans le réservoir de décontamination 1.

Ces pièces sont couvertes de produits de corrosion et en particulier par une couche avec une teneur élevée en oxydes de chrome, le chrome étant présent à la valence 3⁺.

Après fermeture du couvercle 6, la solution de décontamination, chauffée à une température située entre 60°C et 90°C et de préférence à une température entre 80°C et 85°C, par exemple à 82°C, dans le réservoir tampon 4, est transférée par la pompe 20 à partir de ce dernier dans le réservoir de décontamination 1.

Dans la variante où le système de chauffage 10 se trouve dans le réservoir de décontamination 1, la solution est chauffée à la température susdite dans ce dernier réservoir.

Cette solution de décontamination est une solution acide de sulfate de cérium contenant donc du Ce⁴⁺. Le principe de la décontamination repose sur le caractère oxydant du couple ce⁴⁺/Ce³⁺. Lorsque cette solution est mise en contact avec des aciers, elle conduit à leur corrosion par des réactions d'oxydation des métaux et des oxydes.

Afin de minimiser la consommation du cérium IV et d'assurer une stabilité maximum à la solution, l'électrolyte doit être choisi avec soin. L'électrolyte le plus approprié selon l'invention est l'acide sulfurique, bien que l'acide nitrique est également utilisable.

La concentration totale en cérium est comprise entre 0,1 et 50 g/l et de préférence entre 1 et 15 g/l, par exemple de l'ordre de 0,05 M et la concentration en acide sulfurique entre 10⁻¹ et 2 M, de préférence entre 1 et 2 M, par exemple 1 M.

La solution de décontamination susdite circule en continu à travers la boucle de circulation 5, c'est-à-dire, la solution débordant par le trop-plein 8 retourne au réservoir tampon 4, d'où elle est pompée via le conduit d'aspiration 19 par la pompe 20.

Ensuite cette solution est refoulée à travers le contacteur 2 où elle est régénérée au moyen d'ozone du système de production d'ozone 3 et, avant de retourner par le conduit 21 au réservoir de décontamination 1.

Au cours de l'oxydation des pièces contaminées dans le réservoir 1 de décontamination, le cérium 4⁺ est en effet consommé et transformé en Ce³⁺. Dans le contacteur 2, ce cérium est oxidé pour le ramener à la valence 4⁺ par la réaction en milieu acide:

O₃ + 2Ce³⁺ + 2H⁺ = 2Ce ⁴⁺ + O₂ + H₂O

L'oxygène du réservoir 26 est chargé en ozone, par exemple avec une concentration de 5 à 500 g d'ozone par m³, dans l'ozoneur 25, et est injecté vers la ligne 27 en bas du contacteur 2.

Le rapport entre le sulfate cérique (Ce⁴⁺) et le sulfate céreux (Ce³⁺) est situé entre 20 et 0,1 et de préférence entre 3 et 0,5. Le rapport Ce⁴⁺/Ce³⁺ doit être maintenu à une valeur supérieure ou égale à 1 pour garantir une vitesse d'attaque suffisante.

Le débit d'ozone est ajusté en fonction de l'application particulière et est essentiellement fonction de la surface traitée, de la vitesse d'attaque du matériau des pièces à décontaminer et du rendement de la régénération. Ce débit est normalement situé entre 0,1 et 1 kg O₃/h pour 20 m² de surface traitée.

L'oxygène chargé en ozone résiduel sortant par le conduit d'échappement 11 est d'abord refroidi dans le condenseur 13 pour condenser les vapeurs acides qui sont évacuées via le réservoir 16 vers le réservoir tampon 4 via les conduits 17 et 9. Les gaz sortant du condenseur 13 sont débarassés des aérosols liquides dans le dévésiculeur 14 après quoi l'ozone résiduel est détruit dans l'unité 15.

Le débit de la solution pompée par la pompe 20 dépend de l'application particulière mais est de façon générale située entre 10 et 100 renouvellements du contenu du réservoir de décontamination 1.

Comme la solution passe en continu dans la même boucle de circulation 5 et que donc la solution débordant du réservoir de décontamination 1 est envoyée au contacteur 2, en passant par le réservoir tampon 4 qui est maintenu à la température relativement élevée susdite, aussi bien la décontamination que la régénération ont lieu à cette même température assez élevée.

Lors de la décontamination de pièces couvertes par une couche d'oxydes, une partie des oxydes se détache sans se dissoudre.

Entre autres pour cette raison, la solution est filtrée après la décontamination. Les vannes 32, 34 et 35 sont ouvertes et la pompe 30 mise en marche. La solution est pompée du réservoir tampon 4 et refoulée au travers du filtre 33 vers ce réservoir tampon 4.

Le débit de filtration est normalement de 1 à 10 renouvellements du contenu du réservoir 4 par heure.

Pour accélérer le processus de décontamination, les sondes à ultra-sons 7 plongeant dans le bain du réservoir 1 peuvent émettre des ultra-sons. Ces ultra-sons accélèrent la cinétique du processus et permettent d'atteindre soit des niveaux de contamination résiduels plus bas, soit d'obtenir des efficacités identiques en des temps plus courts.

Ainsi le temps de séjour des pièces à décontaminer dans le réservoir de décontamination 1 peut être réduit jusqu'à 1 à 8 heures, dépendant de l'application particulière.

Après ce traitement, la solution se trouvant dans le réservoir de décontamination 1 est transférée au réservoir tampon 4 après ouverture de la vanne 23 et le panier 18 est sorti du réservoir 1, égoutté et transféré dans un réservoir de rinçage.

Le nettoyage des pièces dans le réservoir de rinçage est réalisé en utilisant préférentiellement un nettoyage aux ultra-sons combiné avec une filtration en circuit fermé de la solution de rinçage.

Après ce nettoyage, le panier 18 est retiré du réservoir de rinçage et est égoutté et les pièces sont retirées du panier 18 et contrôlées.

Suivant le niveau de contamination résiduel, ces pièces sont soit évacuées comme déchets non radioactifs, soit recyclées pour un second passage dans le dispositif de décontamination, soit évacuées comme déchets radioactifs ou encore évacuées vers une installation de fusion de déchets métalliques.

Lorsque l'activité radiologique ou la concentration en métal dissous dans la solution de décontamination dépasse une certaine valeur, la solution est transférée à partir du réservoir tampon 4 par le conduit 38 dans le réservoir de stockage des effluents liquides 40 en ouvrant la vanne 39.

Le dispositif décrit ci-devant peut être utilisé pour décontaminer l'équipement sur place. Il suffit de raccorder la boucle de circulation 5 via une pompe et des conduits provisoires à cet équipement.

La solution circulant dans la boucle 5, l'oxydation et la régénération ont lieu en même temps et en continu, à la même temperature assez élevée. Malgré la température élevée, le rendement de la régénération, c'est-à-dire le rapport entre la quantité d'ozone utilisée et la quantité d'ozone produite est élevé. La vitesse de destruction de l'ozone et l'énergie d'activation de la réaction d'oxydation sont pour cela suffisamment faibles.

Le contacteur 2 permet une extraction optimale de l'ozone de la phase gazeuse, c'est à dire de l'oxygène ou de l'air, et un temps de contact suffisant entre le gaz chargé en ozone et la solution.

Il est évident que de nombreuses modifications peuvent être apportées aux exemples susdécrits, sans pour autant sortir du cadre de l'invention.

## Revendications

1. Procédé de décontamination de surfaces métalliques, selon lequel ces dernières sont traitées à l'aide d'une solution acide de cérium à la valence 4⁺, l'ion cérique étant régénéré avec de l'ozone de façon continue dans un contacteur gaz-liquide (2) à sensiblement la même température que celle de la solution susdite, **caractérisé en ce que** la surface métallique est traitée à une température située entre 60°C et 90°C par la solution acide contenant du cérium à la valence 4⁺, le cérium à la valence 4⁺ étant régénéré par injection d'ozone dans la solution de décontamination dans un contacteur gaz-liquide (2) du type mélangeur statique dans lequel l'ozone et la solution acide à base de cérium sont transportés en co-courant.

2. Procédé selon la revendication 1, **caractérisé en ce que** la solution d'acide contenant du cérium comprend comme milieu acide de l'acide sulphurique, ayant de préférence une concentration entre 10⁻¹ et 2 M.

3. Procédé selon la revendication 1 ou 2, **caractérisé en ce que** le cérium à valence 4⁺ provient de sulphate de cérium, de préférence à une concentration comprise entre 0,1 et 50 g/l de solution.

4. Procédé selon l'une ou l'autre des revendications précédentes, **caractérisé en ce qu'**on soumet les pièces à décontaminer dans la solution à des ondes ultra-sonores.

5. Procédé selon l'une ou l'autre des revendications précédentes, **caractérisé en ce que** pendant la décontamination la solution circule dans une boucle (5) fermée composée d'un réservoir de décontamination (1) où a lieu la décontamination, d'un réservoir tampon (4) et d'un contacteur gaz-liquide (2) où est injecté de l'ozone pour la régénération, reliés par des conduites (9, 19, 21).

6. Procédé selon l'une ou l'autre des revendications précédentes, **caractérisé en ce qu'**après la décontamination on filtre la solution.

7. Installation de décontamination de surfaces métalliques, comprenant un réservoir de décontamination (1) et un contacteur gaz-liquide relié à un système (3) de production d'ozone, le réservoir (1) et le contacteur (2) étant montés dans une boucle (5) de circulation de la solution de décontamination, **caractérisée en ce que**le contacteur gaz-liquide de régénération (2) est un contacteur gaz-liquide du type mélangeur statique.

8. Installation selon la revendication 7, **caractérisée en ce qu'**elle comprend un réservoir tampon (4) raccordé à un trop-plein (8) du réservoir de décontamination (1), l'entrée du contacteur (2) étant raccordé par un conduit (19) au réservoir tampon (4) et la sortie du contacteur (2) étant raccordé par le conduit (21) au réservoir de décontamination (1), une pompe (20) étant montée dans le premier conduit (19), le système (3) de production d'ozone étant également raccordé à ce conduit (19) entre cette pompe (20) et le contacteur (2), les conduits (19 et 21) sudits faisant partie de la boucle de circulation (5).

9. Installation selon la revendication 8, **caractérisée en ce que** des moyens de chauffage (10) sont montés dans le réservoir tampon (4).

10. Installation selon la revendication 8, **caractérisée en ce que** des moyens de chauffage (10) sont montés dans le réservoir de décontamination (1).

11. Installation selon l'une ou l'autre des revendications 7 à 10, **caractérisée en ce qu'**au moins une sonde à ultra-sons (7) est montée sur le réservoir de décontamination (1).

12. Installation selon l'une ou l'autre des revendications 7 à 10, **caractérisée en ce que** le contacteur (2) est un mélangeur statique comprenant une colonne remplie d'éléments de garnissage.

13. Installation selon la revendication 8 ou 9, **caractérisée en ce qu'**elle comprend un circuit de filtration comprenant un filtre (33) raccordé au réservoir tampon (4).

14. Installation selon l'une ou l'autre des revendications 7 à 13, **caractérisée en ce que** le réservoir de décontamination (1) est fait en zirconium.

## Claims

1. Method for decontamination of metallic surfaces according to which these surfaces are treated using an acid solution containing cerium with a valency of 4⁺, the ceric ion being continuously regenerated with ozone in a gas - liquid contactor (2) at substantially the same temperature as the above mentioned solution, **characterised in that** the metallic surface is treated at a temperature of between 60°C and 90°C by the acid solution containing cerium with a valency of 4⁺, the cerium with a valency of 4⁺ being regenerated by the injection of ozone into the decontamination solution in a static mixer type gas - liquid contactor (2) in which ozone and the cerium based acid solution are transported in co current flow.

2. Method set forth in claim 1, **characterised in that** the acid solution containing cerium includes sulphuric acid as an acid medium, preferably with a concentration of between 10⁻¹ and 2 M.

3. Method set forth in either claim 1 or 2, **characterised in that** the cerium with a valency of 4⁺ originates from cerium sulphate, preferably with a concentration of between 0.1 and 50 g/l of the solution.

4. Method set forth in one of the above claims, **characterised in that** the pieces to be decontaminated are subjected to ultrasonic waves in the solution.

5. Method set forth in one of the above claims, **characterised in that** during decontamination, the solution circulates through a closed loop (5) composed of a decontamination tank (1) where decontamination takes place, a buffer tank (4) and a gas - liquid contactor (2) at which ozone is injected for regeneration, connected through pipes (9, 19, 21).

6. Method set forth in one of the above claims, **characterised in that** after decontamination, the solution is filtered.

7. Installation for decontamination of metallic surfaces, including a decontamination tank (1) and a gas - liquid contactor connected to an ozone production system (3), the tank (1) and the contactor (2) being installed in a decontamination solution circulation loop (5), **characterised in that** the regeneration gas - liquid contactor (2) is of the static mixer type.

8. Installation set forth in claim 7, **characterised in that** it includes a buffer tank (4) connected to an overflow (8) of the decontamination tank (1), the input of the contactor (2) being connected through a pipe (19) to the buffer tank (4) and the output of the contactor (2) being connected through the pipe (21) to the decontamination tank (1), a pump (20) being installed in the first pipe (19), the ozone production system (3) also being connected to this pipe (19) between this pump (20) and the contactor (2), the above mentioned pipes (19 and 21) forming part of the circulation loop (5).

9. Installation set forth in claim 8, **characterised in that** the heating means (10) are installed in the buffer tank (4).

10. Installation set forth in claim 8, **characterised in that** heating means (10) are installed in the decontamination tank (1).

11. Installation set forth in any one of claims 7 to 10, **characterised in that** at least one ultrasound probe (7) is installed on the decontamination tank (1).

12. Installation set forth in any one of claims 7 to 10, **characterised in that** the contactor (2) is a static mixer including a column filled with coating elements.

13. Installation set forth in either claim 8 or 9, **characterised in that** it includes a filtration circuit comprising a filter (33) connected to the buffer tank (4).

14. Installation set forth in any one of claims 7 to 13, **characterised in that** the decontamination tank (1) is made of zirconium.

## Patentansprüche

1. Verfahren zur Dekontaminierung von metallischen Oberflächen, bei dem diese mit Hilfe einer Säurelösung aus 4-wertigem Cer behandelt werden, wobei das Cer-Ion in einem Gas-Flüssigkeits-Kontaktapparat (2), der im Wesentlichen die gleiche Temperatur wie die Lösung aufweist, kontinuierlich mit Ozon regeneriert wird,
**dadurch gekennzeichnet, dass** die metallische Oberfläche bei einer Temperatur zwischen 60°C und 90°C durch die das 4-wertige Cer enthaltene Säurelösung behandelt wird, wobei das 4-wertige Cer durch Einspritzung von Ozon in die Dekontaminierungslösung in einem Gas-Flüssigkeitskontaktapparat (2) vom Typ statischer Mischer regeneriert wird, in den das Ozon und die Säurelösung auf Cer-Basis in Fließrichtung befördert werden.

2. Verfahren nach Anspruch 1,
**dadurch gekennzeichnet, dass** die Cer-haltige Säurelösung als Säuremedium Schwefelsäure enthält, die vorzugsweise eine Konzentration zwischen 10⁻¹ und 2 M aufweist.

3. Verfahren nach Anspruch 1 oder 2,
**dadurch gekennzeichnet, dass** das 4-wertige Cer aus Cersulfat stammt, das vorzugsweise eine Konzentration zwischen 0,1 und 50 g pro 1 Lösung aufweist.

4. Verfahren nach einem der vorhergehenden Ansprüche,
**dadurch gekennzeichnet, dass** die in der Lösung zu dekontaminierenden Werkstücke Ultraschallwellen ausgesetzt sind.

5. Verfahren nach einem der vorhergehenden Ansprüche,
**dadurch gekennzeichnet, dass** die Lösung während der Dekontaminierung in einem geschlossenen Kreislauf (5) umläuft, der aus einem Dekontaminierungsbehälter (1), in dem die Dekontaminierung stattfindet, einem Pufferbehälter (4) und einem Gas-Flüssigkeits-Kontaktapparat (2) gebildet ist, in den das Ozon für die Regenerierung eingespritzt wird, die über Rohrleitungen (9, 19, 21) verbunden sind.

6. Verfahren nach einem der vorhergehenden Ansprüche,
**dadurch gekennzeichnet , dass** die Lösung nach der Dekontaminierung gefiltert wird.

7. Anlage zur Dekontaminierung von metallischen Oberflächen, umfassend einen Dekontaminierungsbehälter (1) und einen Gas-Flüssigkeits-Kontaktapparat, der an ein Ozonerzeugungssystem (3) angeschlossen ist, wobei der Behälter (1) und der Kontaktapparat (2) in einem Kreislauf (5) für den Umlauf der Dekontaminierungslösung angeordnet sind,
**dadurch gekennzeichnet, dass** der Gas-Flüssigkeits-Kontaktapparat (2) für die Regenerierung ein Gas-Flüssigkeits-Kontaktapparat vom Typ statischer Mischer ist.

8. Anlage nach Anspruch 7,
**dadurch gekennzeichnet, dass** sie einen Pufferbehälter (4) aufweist, der mit einem Überlaufrohr (8) des Dekontaminierungsbehälters (1) verbunden ist, wobei der Zulauf des Kontaktapparats (2) über eine Rohrleitung (19) mit dem Pufferbehälter (4) und der Ablauf des Kontaktapparats (2) über eine Rohrleitung (21) mit dem Dekontaminierungsbehälter (1) verbunden ist, wobei eine Pumpe (20) in der ersten Rohrleitung (19) angeordnet ist und das Ozonerzeugungssystem (3) zwischen dieser Pumpe (20) und dem Kontaktapparat (2) auch mit dieser Rohrleitung (19) verbunden ist, wobei die Rohrleitungen (19 und 21) Bestandteil des Umlaufkreislaufs sind (5).

9. Anlage nach Anspruch 8,
**dadurch gekennzeichnet, dass** in dem Pufferbehälter (4) Heizmittel (10) angeordnet sind.

10. Anlage nach Anspruch 8,
**dadurch gekennzeichnet, dass** in dem Dekontaminierungsbehälter (1) Heizmittel (10) angeordnet sind.

11. Anlage nach einem der vorhergehenden Ansprüche 7 bis 10,
**dadurch gekennzeichnet, dass** an dem Dekontaminierungsbehälter (1) mindestens eine Ultraschallsonde (7) angeordnet ist.

12. Anlage nach einem der vorhergehenden Ansprüche 7 bis 10,
**dadurch gekennzeichnet, dass** der Kontaktapparat (2) ein statischer Mischer ist, der eine mit Füllelementen gefüllte Kolonne aufweist.

13. Anlage nach Anspruch 8 oder 9,
**dadurch gekennzeichnet, dass** sie einen Filterkreislauf mit einem Filter (33) aufweist, der mit dem Pufferbehälter (4) verbunden ist.

14. Anlage nach einem der vorhergehenden Ansprüche 7 bis 13,
**dadurch gekennzeichnet, dass** der Dekontaminierungsbehälter (1) aus Zirkonium ist.
